# EUROPÄISCHE PATENTSCHRIFT

(11) **EP 0 079 488 B1**
(45) Veröffentlichungstag und Bekanntmachung des Hinweises auf die Patenterteilung: **03.02.1988**
(21) Anmeldenummer: 82109827.4
(22) Anmeldetag: 24.10.1982
(51) Int. Cl.: D02G 3/16, D02G 3/40

(54) **Aktivkohle-Stapelfasern enthaltendes Mischgarn und daraus hergestelltes Gewebe**
Mixed yarns made of activated carbon and fabrics manufactured therefrom
Fil composite comprenant des fibres en charbon actif et tissu obtenu à partir de tels fils

(30) Priorität: 14.11.1981 DE 3145267
(43) Veröffentlichungstag der Anmeldung: 25.05.1983
(73) Patentinhaber: von Blücher, Hubert, D-40237 Düsseldorf (DE); von Blücher, Hasso, D-40237 Düsseldorf (DE); de Ruiter, Ernest, Dr., D-51381 Leverkusen (DE)
(72) Erfinder: von Blücher, Hubert, D-40237 Düsseldorf (DE); von Blücher, Hasso, D-40237 Düsseldorf (DE); de Ruiter, Ernest, Dr., D-51381 Leverkusen (DE)
(74) Vertreter: Eggert, Hans-Gunther, Dr.

(56) Entgegenhaltungen:
- FR-A- 1 597 440
- FR-A- 2 138 297
- GB-A- 1 309 556
- US-A- 4 084 399
- US-A- 4 159 618

## Beschreibung

Aktivkohle wird insbesondere als Granulat für die verschiedensten Zwecke, z. B. Anlagen zur Rückgewinnung von Lösungsmitteldämpfen, Filteranlagen zum Entfärben von Flüssigkeiten, für Geruchsfilter in Dunsthauben, medizinische Anwendungen, Gasmaskenfilter, ABC-Schutzanzüge etc. eingesetzt.

Seit kurzem kommen für Flächenfilter Gewebe oder Vliese aus Aktivkohle auf den Markt. In Form von Fasern ist Aktivkohle besonders wirksam wegen des günstigen Verhältnisses von Oberfläche zu Volumen, das die Zugänglichkeit der Poren verbessert. Diese Gewebe oder Vliese aus Aktivkohle werden durch Karbonisieren von Geweben oder Vliesen aus kohlenstoffhaltigen Materialien und anschließende Aktivierung mit Wasserdampf, aber nie durch Verarbeiten von einzelnen Kohlefasern hergestellt. Dem Vorteil der hohen Adsorptionsfähigkeit solcher Flächenfilter steht allerdings der Nachteil der nur sehr begrenzten mechanischen Widerstandsfähigkeit gegenüber. Deshalb eignen sie sich unter Umständen für stationäre Anlagen, aber beispielsweise nicht für Schutzanzüge gegen chemische Kampfstoffe.

Der Erfindung liegt die Aufgabe zugrunde, die Vorteile der Aktivkohlefaser mit der mechanischen Festigkeit eines Gewebes aus nicht karbonisierten Fasern zu vereinen. Dies wurde erreicht durch ein Mischgarn, das zu 5 bis 75, insbesondere 20 bis 40. Gewichtsprozent aus Aktivkohle-Stapelfasern und im übrigen aus textilen Stapelfasern besteht, sowie durch Gewebe, die aus diesem Mischgarn hergestellt sind.

Das erfindungsgemäße Mischgarn wird dadurch hergestellt, daß man ein an sich bekanntes Kabel aus Aktivkohle-Einzelfilamenten zu Stapelfasern zerschneidet, schonend mit textilen Stapelfasern vermischt und verspinnt. Die Aktivkohle-Stapelfasern haben zweckmäßig eine Länge von 1 bis 10 cm. Damit diese Stapelfasern nicht beim Vermischen mit den anderen zur Herstellung des Mischgarnes verwendeten textilen Fasern zerbrechen sondern möglichst in der vorgegebenen Länge erhalten bleiben, werden die Aktivkohle-Stapelfasern mit den anderen Stapelfasern vergleichbarer Länge zweckmäßig in einer Trägerflüssigkeit, insbesondere Wasser oder einer wässrigen Flüssigkeit, vermischt. Am besten läßt man die Aktivkohle-Stapelfasern nach dem Abschneiden von einem Kabet, das üblicherweise aus 10.000 bis mehreren 100.000 Einzelfilamenten besteht, in ein Bad fallen, in das gleichzeitig die textilen Einzelfasern eingetragen werden. In dem flüssigen Medium können dann noch zusätzliche Maßnahmen zur Vermischung der Stapelfasern ergriffen werden, in vielen Fällen wird aber bereits eine ausreichende Vermischung der verschiedenen Stapelfasern beim Abtrennen der Trägerflüssigkeit und dem anschließenden Verspinnen zu dem Mischgarn erreicht.

Bei den textilen Fasern, die erfindungsgemäß mit den Aktivkohle-Stapelfasern zu Mischgarnen versponnen werden sollen, kann es sich um die verschiedensten natürlichen oder synthetischen, organischen oder anorganischen Fasern, wie beispielsweise Baumwolle, Wolle, Seide, Polyester-, Polyamid-, oder Aramidfasern, Glasfasern oder andere Mineralfasern handeln. Polyamid-Polyester- oder Aramidfasern werden für die Herstellung der erfindungsgemäßen Mischgarne bevorzugt. Die textilen Stapelfasern des Mischgewebes können aus einem flammfesten synthetischen Polymeren bestehen oder flammfest ausgerüstet sein.

Die Aktivkohle-Stapelfasern haben in der Regel einen Titer von 0,5 bis 20, insbesondere 1 bis 5 dtex. Der Titer der textilen Fasern bewegt sich in der Regel in der gleichen Größenordnung. Das Gemisch der Aktivkohle-Stapelfasern mit den textilen Stapelfasern läßt sich in bekannter Weise zu Mischgarnen verspinnen und diese lassen sich wiederum gut verweben. Dabei kann das die Aktivkohle-Stapelfaser enthaltende Mischgarn je nach dem Anwendungszweck des Gewebes entweder nur im Schuss, nur in der Kette oder sowohl in Kette und Schuss verwendet werden. Falls für Kette oder Schuss ein rein textiles Garn verwendet wird, braucht dieses nicht aus dem gleichen Material wie die Stapelfasern des Mischgarns zu bestehen, sondern kann dem besonderen Verwendungszweck des Gewebes angepasst sein.

Damit die erfindungsgemäßen Gewebe aus den Aktivkohle-Stapelfasern enthaltendem Mischgarn ihre Filterwirkung voll entfalten können, besitzen die Gewebe zweckmäßig eine Luftdurchlässigkeit von 10 bis 1.000, insbesondere 150 bis 300 I/min - 100 cm² bei 1 mbar Unterdruck. Die Luftdurchlässigkeit läßt sich durch das Verweben eines losen Garnes, das dann auch dicht geschlagen sein kann oder durch ein offenes Gewebe erreichen.

Ungeachtet der Luftdurchlässigkeit sollte das Gewebe eine Reißfestigkeit von 100 bis 20.000, insbesondere 200 bis 2.000 Newton/5 cm besitzen, was sich sowohl durch die Wahl genügend reißfester Stapelfasern für das Mischgarn als auch durch das Mitverweben sehr reißfester Garne erreichen läßt.

Das Flächengewicht der Mischgewebe kann von 50 bis 1.500 g/m² reichen, für die meisten Anwendungszwecke wird ein Flächengewicht von 200 bis 400 g/m² bevorzugt.

Insgesamt zeichnen sich die erfindungsgemäßen Gewebe durch hervorragende textile Eigenschaften, gute Festigkeit und eine Adsorptionsaktivität aus, die, bezogen auf die eingesetzte Menge der Aktivkohlefaser, Geweben aus reinen Aktivkohlefasern nicht nachstand.

Die erfindungsgemäßen Gewebe aus den Aktivkohle-Stapelfasern enthaltenden Mischgarnen werden bevorzugt für Flächenfilter verwendet. Hier sind sie wegen ihrer besseren

mechanischen Eigenschaften vielseitiger einsetzbar und widerstandsfähiger als die durch Karbonisieren von Geweben hergestellten Flächenfilter. Die guten textilen Eigenschaften und Festigkeiten der erfindungsgemäßen Gewebe ermöglichen auch ihre Verwendung zur Herstellung von Schutzanzügen, insbesondere solchen für gewerbliche oder militärische Zwecke, d.h. zum Schutz gegen Chemikalien oder chemische Kampfstoffe. Beispiel

Voroxydierte Polyacrylnitrilfasern von 1,5 dtex wurden in bekannter Weise als Kabel mit 320.000 Einzelfilamenten karbonisiert und anschließend in einem hierfür geeigneten Ofen mit Wasserdampf aktiviert. Damit wurde ein Kabel von Aktivkohlefasern mit guten mechanischen Eigenschaften und einer BET-Oberfläche gemessen mit Stickstoff von 350 m²/g erhalten.

In ähnlicher Weise wurden Zellulosefasern karbonisiert und aktiviert. Ihre BET-Oberfläche, gemessen mit Stickstoff, betrug 1.100 m²/g. Die hohe Aktivität geht zwar auf Kosten der mechanischen Festigkeit, gestattet aber trotzdem die nachstehend beschriebene Weiterverarbeitung zum Mischgarn bzw. das anschließende Verweben.

Ferner wurden aus Pech hergestellte Kohlefasern von 18 dtex mit Wasserdampf aktiviert. Die mit Stickstoff gemessene BET-Oberfläche betrug 800 m²/g bei ausreichender mechanischer Festigkeit.

Aus den Kabeln der Aktivkohlefasern wurden Stapelfasern von 3 cm Länge geschnitten. Ein Gewichtsteil dieser Aktivkohle-Stapelfasern wurde in Wasser mit 2 Gewichtsteilen einer Polyester-Stapelfaser von gleichfalls 3 cm Länge und 1 dtex vermischt und anschließend versponnen. Es wurden Mischgarne von etwa 70 dtex erhalten und daraus Gewebe mit einem Flächengewicht von etwa 280 g/m² hergestellt, deren mechanische Eigenschaften denen gleichartiger Polyester-Mischgewebe mit Wolle bzw. Zellwolle entsprechen. Die Aktivität der Aktivkohlefasern wurde durch das Verspinnen zum Mischgarn und Verweben zum Mischgewebe nicht beeinflusst.

## Patentansprüche

1. Mischgarn aus textilen Stapelfasern, dadurch gekennzeichnet, daß es 5 bis 75, insbesondere 20 bis 40 Gewichtsprozent Aktivkohle-Stapelfasern enthält.

2. Mischgarn nach Anspruch 1, dadurch gekennzeichnet, daß die Aktivkohle-Stapelfasern einen Titer von 0,5 bis 20, insbesondere 1 bis 5 dtex, haben.

3. Mischgarn nach Anspruch 1 oder 2, dadurch gekennzeichnet, daß die textile Faser eine Polyamid-, Polyester- oder Aramidfaser ist.

4. Mischgarn nach Anspruch 1 bis 3, dadurch gekennzeichnet, daß die textile Faser flammfest oder flammfest ausgerüstet ist.

5. Mischgarn nach einem der Ansprüche 1 bis 4, dadurch gekennzeichnet, daß die Aktivkohle-Stapelfasern eine Länge von 1 bis 10 cm haben.

6. Verfahren zur Herstellung von Mischgarn nach einem oder mehreren der Ansprüche 1 bis 4, dadurch gekennzeichnet, daß man ein Kabel aus Aktivkohle-Einzelfilamenten zu Stapelfasern zerschneidet und in einer Trägerflüssigkeit mit den textilen Stapelfasern vermischt, von der Trägerflüssigkeit trennt und verspinnt.

7. Gewebe, dadurch gekennzeichnet, daß Kette und/oder Schuss aus einem Mischgarn nach einem der Ansprüche 1 bis 5 bestehen.

8. Gewebe nach Anspruch 7, gekennzeichnet durch eine Luftdurchlässigkeit von 10 bis 1.000, insbesondere 150 bis 300 1/min . 100 cm² bei 1 mbar Unterdruck.

9. Gewebe nach Anspruch 7 oder 8, dadurch gekennzeichnet, daß das Gewebe eine Reißfestigkeit von 100 bis 20.000, insbesondere 200 bis 2.000 N/5 cm, besitzt.

10. Gewebe nach einem der Ansprüche 7 bis 9, dadurch gekennzeichnet, daß das Flächengewicht des Gewebes 50 bis 1.500, insbesondere 200 bis 400 g/m², beträgt.

11. Verwendung des Gewebes nach einem oder mehreren der Ansprüche 7 bis 10 für Flächenfilter.

12. Verwendung des Gewebes nach einem oder mehreren der Ansprüche 7 bis 10 für Schutzanzüge, insbesondere ABC-Schutzanzüge für zivile oder militärische Zwecke.

## Claims

1. Blended yarn of textile staple fibres, characterized in that it contains 5 to 75, in particular 20 to 40 % by weight active carbon staple fibres.

2. Blended yarn according to Claim 1, characterized in that the active carbon staple fibres have a fineness of 0.5 to 20, in particular 1 to 5 dtex.

3. Blended yarn according to Claim 1 or 2, characterized in that the textile fibre is a polyamide-, polyester- or aramide fibre.

4. Blended yarn according to Claim 1 to 3, characterized in that the textile fibre is fire- retardant or treated for fire-retardancy.

5. Blended yarn according to one of Claims 1 to 4, characterized in that the active carbon staple fibres have a length of 1 to 10 cm.

6. Process for the production of blended yarn according to one or more of Claims 1 to 4, characterized in that a cable of monofilaments of active carbon is chopped into staple fibres and mixed in a carrier fluid with the textile staple fibres, is separated from the carrier fluid and spun.

7. Woven fabric, characterized in that the warp and/or woof consist of a blended yarn according to one of Claims 1 to 5.

8. Woven fabric according to Claim 7, characterized by an air permeability of 10 to 1,000, in particular 150 to 300l/min · 100 cm2 at 1 mbar vacuum.

9. Woven fabric according to Claim 7 or 8, characterized in that the woven fabric has a tensile strength of 100 to 20,000, in particular 200 to 2,000 N/5 cm.

10. Woven fabric according to one of Claims 7 to 9, characterized in that the weight per unit area of the woven fabric is 50 to 1,500, in particular 200 to 400 g/m².

11. Use of the woven fabric according to one or more of Claims 7 to 10 for surface filters.

12. Use of the woven fabric according to one or more of Claims 7 to 10 for protective suits, in particular ABC protective suits for civilian or military purposes.

## Revendications

1. Fil composite en fibres textiles discontinues, caractérisé par le fait qu'il comprend de 5 à 75 % en poids, en particulier de 20 à 40 %, de fibres discontinues en carbone actif.

2. Fil composite selon la revendication 1, caractérisé par le fait que les fibres discontinues en carbone actif ont un titre de 0,5 à 20 dtex, de 1 à 5 en particulier.

3. Fil composite selon la revendication 1 ou 2, caractérisé par le fait que la fibre textile est une fibre polyamide, polyester ou aramide.

4. Fil composite selon les revendications 1 à 3, caractérisé par le fait que la fibre textile est ininflammable ou apprêtée de façon à être ininflammable.

5. Fil composite selon l'une des revendications 1 à 4, caractérisé par le fait que les fibres discontinues en carbone actif ont une longueur de 1 à 10 cm.

6. Procédé pour la fabrication de fil composite selon l'une ou plusieurs des revendications 1 à 4, caractérisé par le fait que l'on découpe un câble de monofilaments de carbone actif en fibres disountinues et, après les avoir mélangées dans un véhicule liquide, on les sépare du véhicule liquide et on les file.

7. Tissu, caractérisé par le fait que la chaîne et/ou la trame sont constituées d'un fil composite selon les revendications 1 à 5.

8. Tissu selon la revendication 7, caractérisé par une perméabilité à l'air de 10 à 1000 I/min. 100 cm², de 150 à 300 en particulier, sous une dépression de 1 mbar.

9. Tissu selon la revendication 7 ou 8, caractérisé par le fait qu'il possède une résistance à la rupture de 100 à 20 000 N/5 cm, de 200 à 2000 en particulier.

10. Tissu selon l'une des revendications 7 à 9, caractérisé par le fait que le poids par unité de surface du tissu s'élève à 50 à 1500 g/m² à 200 à 400 en particulier.

11. Utilisation du tissu selon l'une ou plusieurs des revendications 7 à 10 pour des filtres de surface.

12. Utilisation du tissu selon l'une ou plusieurs des revendications 7 à 10 pour des revêtements de protection, en particulier pour des vêtements de protection NBC à des fins civiles ou militaires.
